# EUROPÄISCHE PATENTSCHRIFT

(11) **EP 1 172 478 B1**
(45) Veröffentlichungstag und Bekanntmachung des Hinweises auf die Patenterteilung: **08.09.2004**
(21) Anmeldenummer: 01114534.9
(22) Anmeldetag: 16.06.2001
(51) Int. Cl.: D21C 9/00, D21H 11/20, D21H 17/70

(54) **Verfahren zum Beladen von Fasern mit Calciumcarbonat**
Process for loading fibers with calcium carbonate
Procédé pour le chargement de fibres avec carbonate de calcium

(30) Priorität: 13.07.2000 DE 10033979
(43) Veröffentlichungstag der Anmeldung: 16.01.2002
(73) Patentinhaber: Voith Paper Patent GmbH, 89522 Heidenheim (DE)
(72) Erfinder: Rheims, Jörg, Dr., 89518 Heidenheim (DE); Dölle, Klaus, Menasha, WI 54952 (US); Heise, Oliver, Menasha, WI 54952 (US); Witek, Werner, Appleton, WI 54911 (US)

(56) Entgegenhaltungen:
- EP-A- 0 457 235
- EP-A- 0 791 685
- EP-A- 0 969 141
- WO-A-97/01670
- US-A- 5 096 539
- US-A- 5 223 090

## Beschreibung

Die Erfindung betrifft ein Verfahren zum Beladen von in einer Faserstoffsuspension enthaltenen Fasern mit Calciumcarbonat durch eine chemische Reaktion
wobei der Faserstoffsuspension ein Calciumoxid und/oder Calciumhydroxid enthaltendes Medium zugesetzt wird, daß die so behandelte Faserstoffsuspension insbesondere in wenigstens einem Reaktor mit einem weiteren, reines Kohlendioxid oder Kohlendioxid enthaltenden Medium beaufschlagt wird.

Faserstofifsuspensionen der eingangs genannten Art dienen insbesondere der Papier- und/oder Kartonherstellung. Der insbesondere auch aus ökonomischen und ökologischen Gründen erforderliche schonende Umgang mit Rohstoffresourcen äußert sich bei der Papierherstellung in zunehmend niedrigeren Flächengewichten der Papierbahn sowie im teilweisen Ersatz des Faserstoffes durch Füllstoffe. Werden kostengünstigere Rohstoffe eingesetzt, so soll die Papierqualität zumindest beibehalten werden. Hierbei spielen unter anderem die Festigkeit, die optischen Eigenschaften sowie die Verarbeitbarkeit des Endproduktes eine entscheidende Rolle.

Die europäische Patentanmeldung EP 0 791 685 A2 offenbart ein Verfahren zum Aufbringen von Füllstoffen in eine Zellstofffaserpulpe. Dabei ist vorgesehen, dass nach Abschluss des zeitgesteuerten Verfahrensablaufs in Form eines Batchverfahrens die Temperatur und der pH-Wert in der Zellstofffaserpulpe als Maß dafür, ob das Verfahren ordnungsgemäß abgelaufen ist, gemessen wird. Ein derartig gemessener pH-Wert liegt im Bereich von 7.

Die PCT-Anmeldung WO 97101670 A1 offenbart einen Füllstoff für die Papierherstellung und ein Verfahren zur Herstellung dieses Füllstoffs. Das Herstellungsverfahren ist wiederum als Batchverfahren ausgebildet, wobei der Reaktionsfortschritt durch Messung des pH-Werts und der Konsistenz der Faserstoffsuspension überwacht wird.

Die europäische Patentanmeldung EP 0 969 141 A1 offenbart ein Verfahren zur Erzeugung von satiniertem Papier mit einer Stoffaufbereitung, einer Papierbildung und einem Satinageprozess. In der Stoffaufbereitung wird dabei eine Faserbeladung durchgeführt, bei der Stoffe in der Papierfasern hineintransportiert werden, die geeignet sind, das Volumen der Fasem in ihrer Quererstreckung zu vergrößern, indem sie sich ausdehnende Feststoffschichten aufbauen und dass im Satinageprozess ein Druck von mindestens 30 N/mm² angewendet wird.

Ziel der Erfindung ist es, das Verfahren der eingangs genannten Art insbesondere im Hinblick auf eine möglichst hohe Wirtschaftlichkeit und eine möglichst hohe Qualität der Faserstoffsuspension weiter zu optimieren.

Diese Aufgabe wird nach der Erfindung dadurch gelöst, daß im Verlauf der chemischen Reaktion für eine zumindest im wesentlichen vollständige Umsetzung der genannten Ausgangsstoffe Calciumoxid bzw. Calciumhydroxid und Kohlendioxid in die Reaktionsprodukte Calciumcarbonat und Wasser gesorgt wird, indem der pH-Wert der Faserstoffsuspension entsprechend geregelt wird und daß die Faserstoffsuspension (Pulp) eine regelbare Stoffdichte (Konsistenz) von größer 5%, vorzugsweise zwischen 15% bis etwa 40%, auf weist.

Dabei kann die Messung des pH-Wertes an einer oder mehreren Stellen im Prozeßablauf erfolgen.

Bei Zusetzung eines Calciumoxid und/oder Calciumhydroxid enthaltenen Mediums an die Faserstoffsuspension läuft eine chemische Reaktion mit exothermer Eigenschaft ab, wobei das Calciumhydroxid vorzugsweise in flüssiger Form (Kalkmilch) zugesetzt wird. Dies bedeutet, daß nicht unbedingt das möglicherweise in bzw. an den Faserstoffen der Faserstoffsuspension ein- bzw. angelagerte Wasser zum Start und Ablauf der chemischen Reaktion notwendig ist.

Aufgrund dieser Ausbildung wird eine deutlich höhere Wirtschaftlichkeit sowie eine höhere Qualität der Faserstoffsuspension erreicht.

Bei dem Beladen der Fasern wird Calciumcarbonat an die benetzten Faseroberflächen eingelagert, indem dem feuchten Fasermaterial Calciumoxid und/oder Calciumhydroxid zugesetzt wird, wobei zumindest ein Teil davon sich mit dem Wasser der Faserstoffmenge assoziieren kann. Das so behandelte Fasermaterial wird dann mit dem reinen Kohlendioxid oder mit dem Kohlendioxid enthaltenden Medium beaufschlagt. Überdies kann das entstandene CaCO₃ um die Fasern eine Suspension bilden. Dabei kann der Begriff "benetzte Faseroberflächen" alle benetzten Oberflächen der einzelnen Fasern umfassen. Damit ist insbesondere auch der Fall mit erfaßt, bei dem die Fasern sowohl an ihrer Außenfläche als auch in ihrem Innern (Lumen) mit Calciumcarbonat beladen werden.

Demnach werden die Fasern mit dem Füllstoff Calciumcarbonat beladen, wobei die Anlagerung an die benetzten Faseroberflächen durch einen sog. "Fiber Loading ™" -Prozeß erfolgt, wie er als solcher in der US-A-5,223,090 beschrieben ist. In diesem "Fiber Loading™"-Prozeß reagiert das CO₂ mit dem Calciumhydroxid zu Wasser und Calciumcarbonat.

Bei einer bevorzugten Ausgestaltung des erfindungsgemäßen Verfahrens wird der jeweilige pH-Istwert mit einem entsprechend vorgebbaren Sollwert verglichen und die Regelabweichung über wenigstens eine der folgenden Prozeßstellgrößen vermindert oder beseitigt:
- Verweilzeit der Faserstoffsuspension im Reaktor;
- Zuflußgeschwindigkeit der Faserstoffsuspension;
- Druck des Kohlendioxids;
- Temperatur der Faserstoffsuspension und/oder des Calciumhydroxids;
- Druck im Reaktor;
- Temperatur des CO₂;
- Druck des CO₂;
- Konzentration des CO₂ im Medium;
- Konzentration des CaO, des Ca(OH)₂ und der Fasern;
- spezifische Faseroberfläche.

Vorteilhafterweise ist der pH-Wert der Faserstoffsuspension in einem Bereich von etwa 5,5 bis etwa 10,5 regelbar.

Von Vorteil ist auch, wenn der Aschegehalt der Faserstoffsuspension in einem Bereich von etwa 1 % bis etwa 70 % regelbar ist.

Das Kohlendioxid wird vorzugsweise gasförmig zugeführt.

Die Temperatur des zugeführten Kohlendioxids kann in einem Bereich von etwa - 10° bis etwa 250°C einstellbar oder regelbar sein.

In bestimmten Fällen ist es von Vorteil, wenn zusätzlich optische Eigenschaften, beispielsweise Weisse (Brightness), Helligkeit, Opazität, Farbort, Lichtstreuungskoeffizient, als Indikator für den Ablauf der chemischen Reaktion herangezogen werden.

Der pH-Meßort wird vorzugsweise wenigstens einer der folgenden Schritte gewählt wird:
- mindestens vor/nach Reaktion;
- auch während der Reaktion;
- ggf. mehrere Messungen.

Der pH-Wert wird dabei vorzugsweise am Ende der chemischen Reaktion oder nach der Vergrößerung der spezifischen Oberfläche mittels mindestens eines Fluffers gemessen.

Erfindungsgemäß ist eine Druckregelung im Bereich von etwa 0,1 bis etwa 20 bar vorgesehen.

Weiters wird die Faserstoffsuspension Scherkräften, vorzugsweise in mindestens einem Fluffer, ausgesetzt, um dadurch u.a. deren spezifische Oberfläche zu vergrößern.

Im übrigen kann bei dem Beladen der Fasern mit Calciumcarbonat insbesondere so vorgegangen werden, wie dies in der US-A-5,223,090 beschrieben ist. Der Inhalt dieser Druckschrift wird hiermit durch Bezugnahme in die vorliegende Anmeldung mit aufgenommen.

Weitere Merkmale und Vorteile der Erfindung ergeben sich aus der folgenden Beschreibung von Ausführungsbeispielen, bei der auf die Zeichnung Bezug genommen wird; in dieser zeigen:
- Figur 1:: in schematischer Darstellung eine mögliche Ausführungsform einer Vorrichtung zum Beladen von in einer Faserstoffsuspension enthaltenen Fasern mit Calciumcarbonat;
- Figuren 1a - 1 c:: verschiedene pH-Wert-Verläufe über der Reaktionszeit; und
- Figur 2:: eine schematische Darstellung einer weiteren Ausführungsform zum Beladen von Fasern.

Figur 1 zeigt in schematischer Darstellung eine rein beispielhafte Ausführungsform einer Vorrichtung 10 zum Beladen von in einer Faserstoffsuspension enthaltenen Fasern mit Calciumcarbonat (CaCO₃). Entsprechend dient diese Vorrichtung 10 der Einlagerung von Calciumcarbonat an die benetzten Faseroberflächen des Fasermaterials. Dabei kann dieses Beladen der Fasern dem Prinzip nach insbesondere entsprechend dem zuvor genannten "Fiber Loading™"-Prozeß erfolgen.

Die Vorrichtung 10 kann einen oder mehrere Reaktoren Rᵢ umfassen, in der die mit Calciumoxid (CaO) und/oder Calciumhydroxid (Ca(OH)₂) versetzte Faserstoffsuspension mit reinem Kohlendioxid (CO₂) oder mit einem Kohlendioxid (CO₂) enthaltenden Medium beaufschlagbar ist.

pH-Meßort:
- mindestens vor/nach Reaktion;
- auch während der Reaktion;
- ggf. mehrere Messungen.

Vor und/oder nach und/oder in dem bzw. den Reaktoren R, kann jeweils ein Fluffer 14 vorgesehen sein, in dem das Fasermaterial der Fasersuspension mit dem Ziel gespalten wird, die spezifische Oberfläche des Fasermaterials derart zu vergrößern, daß die Zugänglichkeit für die Edukte an die Fasermaterialoberfläche optimiert wird. Dadurch ergibt sich eine weitergehende Verbesserung der Homogenisierung und der "Fiber Loading ™"-Prozeß wird entsprechend optimiert.
Dies kann dadurch geschehen, daß die Fasderstoffsuspension Scherkräften ausgesetzt wird., z.B. in einem Fluffer. Die pH-Wert-Messung erfolgt vorzugsweise am Ende der Reaktion, nach der Vergrößerung der spezifischen Oberfläche.
Bei dem vorliegenden Ausführungsbeispiel ist der erste Fluffer 14 zwischen einem Refiner 16 und dem bzw. den Reaktoren 12ᵢ vorgesehen. Alternativ oder zusätzlich ist es beispielsweise auch möglich, einen solchen Fluffer 14 zwischen dem wenigstens einen Reaktor 12ᵢ und einem Tank 18 vorzusehen. Beim vorliegenden Ausführungsbeispiel folgt auf den Tank 18 wieder ein Refiner 20, wonach es zur Papiermaschine PM geht.

Auch die weiteren in Figur 1 noch enthaltenen Angaben sind rein beispielhaft und einzeln oder in beliebiger Kombination verwendbar.

Beispielsweise mittels dieser Vorrichtung 10 kann somit eine Anlagerung von Calciumcarbonat an die benetzten Faseroberflächen des Fasermaterials erfolgen, wobei dieses Beladen der Fasern vom Prinzip her insbesondere wieder entsprechend dem zuvor genannten "Fiber Loading™"-Prozeß erfolgen kann.

Dabei kann dem Fasermaterial das Calciumoxid und/oder Calciumhydroxid (gelöschter Kalk) enthaltende Medium insbesondere so zugesetzt werden, daß zumindest ein Teil davon sich mit dem im Fasermaterial, d.h. zwischen den Fasern, in den Hohlfasern und in deren Wänden, vorhandenen Wasser assoziieren kann, wobei sich die folgende chemische Reaktion einstellt:

In einem jeweiligen Reaktor wird das Fasermaterial dann derart mit Kohlendioxid (CO₂) beaufschlagt, daß Calciumcarbonat (CaCO₃) an die benetzten Faseroberflächen weitestgehend angelagert wird. Dabei stellt sich die folgende chemische Reaktion ein: (Calciumcarbonat + Wasser)

Beispielsweise mittels der zuvor beschriebenen Vorrichtung wird bei dem "Fiber Loading"-Prozeß nun vorzugsweise so vorgegangen, daß der Faserstoffsuspension ein Calciumoxid und/oder Calciumhydroxid enthaltendes Medium zugesetzt wird, daß die so behandelte Faserstoffsuspension insbesondere in wenigstens einem Reaktor mit einem weiteren, reines Kohlendioxid oder Kohlendioxid enthaltenden Medium beaufschlagt wird und daß im Verlauf der chemischen Reaktion für eine zumindest im wesentlichen vollständige Umsetzung der genannten Ausgangsstoffe Calciumoxid bzw. Calciumhydroxid und Kohlendioxid in die Reaktionsprodukte Calciumcarbonat und Wasser gesorgt wird, indem der pH-Wert der Faserstoffsuspension entsprechend geregelt wird. Die Faserstoffsuspension (Pulp) weist eine regelbare Stoffdichte (Konsistenz) von größer 5%, vorzugsweise zwischen 15% bis etwa 40%, auf.

Dabei ist es von Vorteil, wenn der jeweilige pH-Istwert mit einem entsprechend vorgebbaren Sollwert verglichen und die Regelabweichung über wenigstens eine der folgenden Prozeßstellgrößen vermindert oder beseitigt wird:
- Verweilzeit der Faserstoffsuspension im Reaktor;
- Zuflußgeschwindigkeit der Faserstoffsuspension;
- Druck des Kohlendioxids;
- Temperatur der Faserstoffsuspension und/oder des Calciumhydroxids;
- Druck im Reaktor;
- Temperatur des CO₂;
- Druck des CO₂;
- Konzentration des CO₂ im Medium;
- Konzentration des CaO, des Ca(OH)₂ und der Fasern;
- spezifische Faseroberfläche.

In den Figuren 1a - c sind für verschiedene Ausführungsbeispiele jeweils der pH-Wert über der jeweiligen Reaktionszeit dargestellt.

Eine solche pH-Regelung ist beispielsweise auch bei der in der Figur 2 dargestellten Ausführungsform möglich.

Gemäß dieser Figur 2 wird-das vorliegende Faserstoff-Ausgangsmaterial 22 in einem Pulper 24 zu einem Fasermaterial 26 aufbereitet, in dem die Fasern dann zumindest im wesentlichen bereits vereinzelt, d.h. voneinander getrennt sind. Das Fasermaterial 26 enthält zumindest teilweise Wasser. Dieses kann sowohl zwischen den Fasern als auch in den Innenräumen (Lumen) und in den Wänden der Hohlfasern vorhanden sein. Das Fasermaterial 26 kann beispielsweise in Form eines sogenannten "dewatered crump pulp" (vgl. die US-A-5,223,090) vorgesehen sein.

Das Fasermaterial 26 wird anschließend einem Sammelbehälter 28 oder dergleichen zugeführt, in dem ein Calciumoxid und/oder Calciumhydroxid (gelöschter Kalk) enthaltendes Mittel 30 so zugesetzt wird, daß zumindest ein Teil davon sich mit dem im Fasermaterial, d.h. zwischen den Fasern, in den Hohlfasern und in deren Wänden, vorhandenen Wasser assoziiert. Dabei stellt sich wieder die folgende, oben bereits erwähnte chemische Reaktion ein:

Im Anschluß daran kann der Trockengehalt des Fasermaterials erhöht werden, beispielsweise durch Zuführung zu einer Presse 32, deren Preßwasser 34 wieder in den Kreislauf zurückgeführt wird. In diesem beispielsweise durch zwei Fluffer 14 abgeschlossenen Reaktor 36 wird das Fasermaterial 26 mit dem reines Kohlendioxid oder Kohlendioxid enthaltenden Medium beaufschlagt, was in der Figur 2 durch den in den Reaktor 36 weisenden Pfeil angedeutet ist.

Durch die Beaufschlagung des in der beschriebenen Weise bereits vorbehandelten Fasermaterials mit dem reines Kohlendioxid oder Kohlendioxid enthaltenden Medium stellt sich die folgende, zuvor ebenfalls bereits erwähnte chemische Reaktion ein:

Unabhängig von der jeweiligen Art der verwendeten Vorrichtung sind hinsichtlich einer weiteren Optimierung des "Fiber Loading™"-Prozesses einzeln oder in beliebiger Kombination auch die folgenden Maßnahmen oder Merkmale von Vorteil:

Zur Überwachung und/oder Regelung der chemischen Reaktion kann der pH-Wert der Faserstoffsuspension gemessen werden. Dabei ist der pH-Wert vorzugsweise in einem Bereich von etwa 5,5 bis etwa 10,5 einstellbar.
Der Aschegehalt der Faserstoffsuspension ist beispielsweise in einem Bereich von etwa 1% bis etwa 70% regelbar.

Das Kohlendioxid kann insbesondere gasförmig zugeführt werden. Die Temperatur des zugeführten Kohlendioxids ist zweckmäßigerweise in einem Bereich von etwa -10° bis etwa 250°C einstellbar.

Als Indikatoren für die Regelung der chemischen Reaktion können beispielsweise optische Eigenschaften, beispielsweise Weisse (Brightness), Helligkeit, Opazität, Farbort, Lichtstreuungskoeffizient, herangezogen werden.

Grundsätzlich ist es auch möglich, bei der Regelung der chemischen Reaktion als Regelgröße den pH-Wert, den Ascheanteil und/oder den Anteil an Calciumcarbonat (CaCO₃) heranzuziehen.

In den in der Figur 1 mit "VD" bezeichneten Bereichen ist auch eine Verdünnung (H₂O) möglich.

Auch die im folgenden genannten Maßnahmen oder Merkmale können, einzeln oder in beliebiger Kombination, einer weiteren Optimierung des Faserladeprozesses dienen:
Zufuhr von Pulp:
   - Volumen und Massenstrom regelbar;
   - Temperatur regelbar in einem Bereich von etwa 5°C bis etwa 95°C;
   - Stoffdichte regelbar in einem Bereich von etwa 15% bis etwa 40%; vorzugsweise von etwa 20 % bis etwa 25 %;
   - pH-Wert regelbar von etwa 10 bis etwa 13.
Calciumcarbonat (CaCO) im Reaktor:
   - Kristalltypen: rhomboedrisch, skalenoedrisch, rosettenartig, sphärisch, nadelförmig, prismenförmig, aragonitisch, plättförmig, GCC und ähnliche;
   - Reaktion unter etwa 0,1 bis etwa 20 bar;
   - Temperatur von etwa -10° bis etwa 200°C;
   - Verweilzeit von etwa 1 Minute bis etwa 1 Stunde.
Fluffing:
   - dient der Vergrößerung der spezifischen Oberfläche;
   - einsetzbar vor und/oder nach und/oder in einem jeweiligen Reaktor bzw. den Reaktoren;
   - Spaltweite von etwa 0,1 bis etwa 100 mm, vorzugsweise einstellbar;
   - Energieeintrag in einen Bereich von etwa 5 kWh/t bis etwa 200 kWh/t.
Refining:
   - vor und/oder nach und/oder in einem jeweiligen Reaktor bzw. den Reaktoren bzw. dem "Fiber Loading™"-Prozeß.
Druckbehälter oder Reaktor (*) / Verweilpulper nach Reaktor (**):
   - (*) Kristalltypen: romboedrisch, skalenoedrisch, rosettenartig, sphärisch, nadelförmig, prismenförmig, aragonitisch, plättförmig, GCC und ähnliche;
   - (*) Reaktion unter etwa 0,1 bis etwa 20 bar;
   - (**) Temperatur in einem Bereich von etwa -10° bis etwa 250°C;
   - (*) pH-Wert von etwa 5,5 bis etwa 10,5 regelbar;
   - (**) Stoffdichte etwa 0,1% bis etwa 15%;
   - (**) CO₂-Zugabe;
   - (**) Verweifzeit.
CaCO₃-Anteil am Pulp:
   - Bei einem zugrundeliegenden Massenanteil von etwa 1 % bis etwa 70 % des Füllstoffs, etwa 1 % bis etwa 60 % an den Fasern angelagerter Füllstoff, der Rest freies FLPCC™ (Fiber Loaded Precipiated Calcium Carbonate) in der Suspension.

### Bezugszeichenliste

- 10: Vorrichtung zum Beladen von Fasern
- 12ᵢ: Reaktor
- 14: Fluffer
- 16: Refiner
- 18: Tank
- 20: Refiner
- 22: Ausgangsmaterial
- 24: Pulper
- 26: Fasermaterial
- 28: Sammelbehälter
- 30: Calciumoxid und/oder Calciumhydroxid enthaltendes Reaktionsmittel
- 32: Presse
- 34: Preßwasser
- 36: Reaktor
- 38: Ventil
- 40: Papiermaschine
- VD: Verdünnung (H₂O)

## Patentansprüche

1. Verfahren zum Beladen von in einer Faserstoffsuspension (26) enthaltenen Fasern mit Calciumcarbonat durch eine chemische Reaktion,
wobei der Faserstoffsuspension (26) ein Calciumoxid und/oder Calciumhydroxid enthaltendes Medium (30) zugesetzt wird, daß die so behandelte Faserstoffsuspension (26) insbesondere in wenigstens einem Reaktor (12, 36) mit einem weiteren, reines Kohlendioxid oder Kohlendioxid enthaltenden Medium beaufschlagt wird,
**dadurch gekennzeichnet ,**
**daß** im Verlauf der chemischen Reaktion für eine zumindest im wesentlichen vollständige Umsetzung der genannten Ausgangsstoffe Calciumoxid bzw. Calciumhydroxid und Kohlendioxid in die Reaktionsprodukte Calciumcarbonat und Wasser gesorgt wird, indem der pH-Wert der Faserstoffsuspension (26) entsprechend geregelt wird und
**daß** die Faserstoffsuspension (26) eine regelbare Stoffdichte (Konsistenz) von größer 5 %, vorzugsweise zwischen 15 % bis etwa 40 %, aufweist.

2. Verfahren nach Anspruch 1,
**dadurch gekennzeichnet,**
**daß** der jeweilige pH-Istwert mit einem entsprechend vorgebbaren Sollwert verglichen und die Regelabweichung über wenigstens eine der folgenden Prozeßstellgrößen vermindert oder beseitigt wird:
- Verweilzeit der Faserstoffsuspension (26) im Reaktor (12, 36)
- Zuflußgeschwindigkeit der Faserstoffsuspension (26)
- Druck des Kohlendioxids
- Temperatur der Faserstoffsuspension (26) und/oder des Calciumhydroxids
- Druck im Reaktor
- Temperatur des CO₂
- Druck des CO₂
- Konzentration des CO₂ im Medium
- Konzentration des CaO, des Ca(OH)₂ und der Fasern
- spezifische Faseroberfläche.

3. Verfahren nach Anspruch 1 oder 2,
**dadurch gekennzeichnet,**
**daß** der pH-Wert der Faserstoffsuspension (26) in einem Bereich von etwa 5,5 bis etwa 10,5 regelbar ist.

4. Verfahren nach einem der vorhergehenden Ansprüche,
**dadurch gekennzeichnet,**
**daß** der Aschegehalt der Faserstoffsuspension (26) in einem Bereich von etwa 1 % bis etwa 70 % regelbar ist.

5. Verfahren nach einem der vorhergehenden Ansprüche,
**dadurch gekennzeichnet,**
**daß** das Kohlendioxid gasförmig zugeführt wird.

6. Verfahren nach einem der vorhergehenden Ansprüche,
**dadurch gekennzeichnet,**
**daß** die Temperatur des zugeführten Kohlendioxids in einem Bereich von etwa -10° bis etwa 250° C einstellbar oder regelbar ist.

7. Verfahren nach einem der vorhergehenden Ansprüche,
**dadurch gekennzeichnet,**
**daß** zusätzlich optische Eigenschaften, beispielsweise Weisse (Brightness), Helligkeit, Opazität, Farbort, Lichtstreuungskoeffizient, als Indikatoren für den Ablauf der chemischen Reaktion herangezogen werden.

8. Verfahren nach einem der vorhergehenden Ansprüche,
**dadurch gekennzeichnet,**
**daß** bezüglich des pH-Meßortes wenigstens einer der folgenden Schritte gewählt wird:
- mindestens vor/nach Reaktion;
- auch während der Reaktion;
- ggf. mehrere Messungen.

9. Verfahren nach einem der vorhergehenden Ansprüche,
**dadurch gekennzeichnet,**
**daß** der pH-Wert vorzugsweise am Ende der chemischen Reaktion gemessen wird.

10. Verfahren nach einem der Ansprüche 1 bis 8,
**dadurch gekennzeichnet,**
**daß** der pH-Wert vorzugsweise nach der Vergrößerung der spezifischen Oberfläche mittels mindestens eines Fluffers gemessen wird.

11. Verfahren nach einem der vorhergehenden Ansprüche,
**dadurch gekennzeichnet,**
**daß** eine Druckregelung im Bereich von etwa 0,1 bis etwa 20 bar vorgesehen ist.

12. Verfahren nach einem der vorhergehenden Ansprüche,
**dadurch gekennzeichnet,**
**daß** die Faserstoffsuspension (26) Scherkräften, vorzugsweise in mindestens einem Fluffer, ausgesetzt wird.

## Claims

1. Process for loading fibres contained in a pulp (26) with calcium carbonate by a chemical reaction, wherein a calcium oxide- and/or calcium hydroxide-containing medium (30) is added to the pulp (26) and the pulp (26) thus treated is brought into contact with pure carbon dioxide or with a further, carbon dioxide-containing medium, in particular in at least one reactor, (12, 36), **characterized in that**, in the course of the chemical reaction, at least substantially complete conversion of said starting materials calcium oxide and/or calcium hydroxide and carbon dioxide into the reaction products calcium carbonate and water is ensured by controlling the pH of the pulp (26) accordingly, and
**in that** the pulp (26) has an adjustable consistency of more than 5%, preferably between 15% and approximately 40%.

2. Process according to Claim 1, **characterized in that** the respective actual pH is compared with an appropriately specifiable required value and the deviation is reduced or eliminated by means of at least one of the following regulated process variables:
- Residence time of the pulp (26) in the reactor (12, 36)
- Feed rate of the pulp (26)
- Pressure of the carbon dioxide
- Temperature of the pulp (26) and/or of the calcium hydroxide
- Pressure in the reactor
- Temperature of the CO₂
- Concentration of the CO₂ in the medium
- Concentration of the CaO, of the Ca(OH)₂ and of the fibres
- Specific surface area of the fibres.

3. Process according to Claim 1 or 2, **characterized in that** the pH of the pulp (26) can be controlled within a range from about 5.5 to about 10.5.

4. Process according to any of the preceding claims, **characterized in that** the ash content of the pulp (26) can be controlled within a range from about 1% to about 70%.

5. Process according to any of the preceding claims, **characterized in that** the carbon dioxide is supplied in gaseous form.

6. Process according to any of the preceding claims, **characterized in that** the temperature of the carbon dioxide supplied can be set or controlled within a range from about -10° to about 250°C.

7. Process according to any of the preceding claims, **characterized in that** optical properties, for example brightness, lightness, opacity, colour location or light-scattering coefficient, are additionally used as indicators for the progress of the chemical reaction.

8. Process according to any of the preceding claims, **characterized in that** at least one of the following steps is chosen with regard to the location for pH measurement:
- at least before/after the reaction;
- also during the reaction;
- if necessary, a plurality of measurements.

9. Process according to any of the preceding claims, **characterized in that** the pH is preferably measured at the end of the chemical reaction.

10. Process according to any of Claims 1 to 8, **characterized in that** the pH is preferably measured after the specific surface area has been increased by means of at least one fluffer.

11. Process according to any of the preceding claims, **characterized in that** pressure regulation within the range from about 0.1 to about 20 bar is provided.

12. Process according to any of the preceding claims, **characterized in that** the pulp (26) is subjected to shear forces, preferably in at least one fluffer.

## Revendications

1. Procédé pour charger de carbonate de calcium, par une réaction chimique, des fibres contenues dans une suspension (26) de matière fibreuse,
dans lequel on ajoute à la suspension (26) de matière fibreuse un fluide (30) qui contient de l'oxydé de calcium et/ou de l'hydroxyde de calcium et on injecte, en particulier dans au moins un réacteur (12, 36), du dioxyde de carbone pur ou un autre fluide qui contient du dioxyde de carbone dans la suspension (26) de matière fibreuse ainsi traitée,
**caractérisé en ce qu'**au cours de la réaction chimique, en vue d'obtenir une conversion au moins essentiellement complète desdits produits de départ, oxyde de calcium ou hydroxyde de calcium et dioxyde de carbone en les produits de réaction, on introduit du carbonate de calcium et de l'eau en régulant de manière appropriée la valeur du pH de la suspension (26) de matière fibreuse et **en ce que** la suspension (26) de matière fibreuse présente une densité (consistance) régulable de matière qui est supérieure à 5 % et de préférence comprise entre 15 % et environ 40 %.

2. Procédé selon la revendication 1, **caractérisé en ce que** la valeur instantanée du pH est à chaque instant comparée à une valeur de consigne prédéterminable appropriée, l'écart de réglage étant diminué ou éliminé par l'intermédiaire d'au moins l'une des grandeurs de réglage de processus suivantes:
- le temps de séjour de la suspension (26) de matière fibreuse dans le réacteur (12, 36),
- la vitesse d'apport de la suspension (26) de matière fibreuse,
- la pression du dioxyde de carbone,
- la température de la suspension (26) de matière fibreuse et/ou de l'hydroxyde de calcium,
- la pression dans le réacteur,
- la température du CO₂,
- la pression du CO₂,
- la concentration du CO₂ dans le fluide,
- la concentration du CaO, du Ca(OH)₂ et des fibres et
- la surface spécifique des fibres.

3. Procédé selon la revendication 1 ou 2, **caractérisé en ce que** la valeur du pH de la suspension (26) de matière fibreuse est régulable dans une plage comprise entre environ 5,5 et environ 10,5.

4. Procédé selon l'une des revendications précédentes, **caractérisé en ce que** la teneur en cendres de la suspension (26) de matière fibreuse est régulable dans une plage comprise entre environ 1 % et environ 70 %.

5. Procédé selon l'une des revendications précédentes, **caractérisé en ce que** le dioxyde de carbone est apporté sous forme gazeuse.

6. Procédé selon l'une des revendications précédentes, **caractérisé en ce que** la température du dioxyde de carbone ajouté est réglable ou régulable dans une plage comprise entre environ - 10° et environ 250°C.

7. Procédé selon l'une des revendications précédentes, **caractérisé en ce que** l'on utilise de plus des propriétés optiques, par exemple la luminosité, la clarté, l'opacité, la teinte ou le coefficient de dispersion de la lumière comme indicateurs du déroulement de la réaction chimique.

8. Procédé selon l'une des revendications précédentes, **caractérisé en ce que** l'on sélectionne au moins l'une des étapes suivantes pour le site de mesure du pH:
- au moins avant/après la réaction ;
- également pendant la réaction ;
- éventuellement plusieurs mesures.

9. Procédé selon l'une des revendications précédentes, **caractérisé en ce que** la valeur du pH est de préférence mesurée à la fin de la réaction chimique.

10. Procédé selon l'une des revendications 1 à 8, **caractérisé en ce que** la valeur du pH est mesurée de préférence après l'augmentation de la surface spécifique au moyen d'au moins un dispositif d'augmentation du volume de la matière.

11. Procédé selon l'une des revendications précédentes, **caractérisé en ce qu'**il prévoit une régulation de la pression dans la plage d'environ 0,1 à environ 20 bars.

12. Procédé selon l'une des revendications précédentes, **caractérisé en ce que** la suspension (26) de matière fibreuse est soumise à des forces de cisaillement, de préférence dans au moins un dispositif d'augmentation du volume de la matière.
